# EUROPÄISCHE PATENTSCHRIFT

(11) **EP 1 145 251 B1**
(45) Veröffentlichungstag und Bekanntmachung des Hinweises auf die Patenterteilung: **14.01.2009**
(21) Anmeldenummer: 99959357.7
(22) Anmeldetag: 29.11.1999
(51) Int. Cl.: G21K 4/00

(54) **FLÄCHIGES SPEICHERELEMENT FÜR EIN RÖNTGENBILD**
FLAT STORAGE ELEMENT FOR AN X-RAY IMAGE
ELEMENT PLAT D'ENREGISTREMENT POUR UNE IMAGE RADIOGRAPHIQUE

(30) Priorität: 23.12.1998 DE 19859880
(43) Veröffentlichungstag der Anmeldung: 17.10.2001
(73) Patentinhaber: Dürr Dental AG, 74321 Bietigheim-Bissingen (DE)
(72) Erfinder: THOMS, Michael, D-91056 Erlangen (DE)
(74) Vertreter: Ostertag, Reinhard
(86) Internationale Anmeldenummer: PCT/EP1999/009250
(87) Internationale Veröffentlichungsnummer: WO 2000/039809

(56) Entgegenhaltungen:
- EP-A- 0 506 585
- DE-A- 2 642 478
- FR-A- 2 500 467
- US-A- 4 374 749
- US-A- 4 999 505

## Beschreibung

Die Erfindung betrifft ein flächiges Speicherelement für ein Röntgenbild gemäß dem Oberbegriff des Anspruches 1.

Derartige Speicherelemente sind als sogenannte Speicherfolien im Handel erhältlich.

Bei derartigen Speicherfolien ist die durch Speicherpartikel und eine Bindemittelmatrix gebildete Speicherschicht optisch inhomogen und an diesen Inhomogenitäten kommt es zu einer Streuung des Aktivierungslichtes, das zum Auslesen des latenten Bildes verwendet wird, und auch zur Streuung ausgelesenen Meßlichtes. Hierdurch wird die Auflösung des Speicherelementes nachteilig beeinflußt.

Die vorgenannten Streueffekte sind um so stärker, je kleiner die Speicherpartikel sind. Kleine Speicherpartikel sind aber wiederum im Hinblick auf hohe Auflösung des Speicherelementes von Vorteil.

Aus der FR-A-2 500 467 ist eine fluoreszierende Schicht aus 50 bis 90 Gewichtsprozent eines isotropen Leuchtstoffs, der durch Röntgenstrahlen angeregt wird und gegenüber Licht, das von dem Leuchtstoff emittiert wird, transparent ist und 10 bis 50 Gewichtsprozent eines Polymeren mit einem Refraktionsindex, der über mindestens 80 % des Emissionsspektrums des Leuchtstoffes und nicht mehr als 0,02 Einheiten von dem Refraktionsindex des Leuchtstoffs abweicht, bekannt.

Durch die vorliegende Erfindung soll daher ein Speicherelement gemäß dem Oberbegriff des Anspruchs 1 geschaffen werden, welches optisch homogen ist, so dass in der Speicherschicht keine Streuung von Aktivierungslicht und Messlicht erfolgt.

Diese Aufgabe ist erfindungsgemäß gelöst durch ein Speicherelement mit den im Anspruch 1 angegebenen Merkmalen.

Bei dem erfindungsgemäßen Speicherelement bestehen die Speicherpartikel aus einem transparenten Salzmaterial, welches zwei chemisch unterschiedliche, jedoch in gleicher Kristallstruktur kristallisierende, Salze aufweist, wobei die Salze einen Mischkristall bilden.

Da die Brechungsindices der Speicherpartikel einerseits und des Bindemittels andererseits aneinander angepasst sind, entfallen die optischen inneren Grenzflächen, an welchen die Streuung von Aktivierungslicht und Messlicht erfolgt. Die gesamte Speicherschicht verhält sich optisch wie ein einkomponentisches Material. Somit lässt sich der Brechungsindex in sehr weiten Grenzen einfach anpassen, durch entsprechende Änderung des Verhältnisses, in welchem die beiden Salze vorgesehen sind, kann man einen breiten Bereich von Bindemittel-Brechungsindices abdecken, den Brechungsindex eines vorgegebenen Bindemittels genau treffen.

Vorteilhafte Weiterbildungen der Erfindung sind in Unteransprüchen angegeben.

Der Brechungsindex des Bindemittels wird gemäß Anspruch 4 bevorzugt zwischen 1,4 und 1,6 gewählt. Man hat dann eine große Anzahl unterschiedlicher Salzzusammensetzungen, mit denen dieser Bereich des Brechungsindex realisiert werden kann, so dass man aus dieser Vielzahl im Hinblick auf andere zu berücksichtigende Parameter, z. B. die Größe der Einheitszelle des Salzes, welche die bevorzugte Anregungswellenlänge der gebildeten Farbzentren beeinflusst, wählen kann.

Die Weiterbildung der Erfindung gemäß Anspruch 5 verhindert auch kleine Rest-Streuung des Lichts, wie sie durch ein anisotropes Material verursacht würden.

Die Weiterbildung der Erfindung gemäß Anspruch 6 verhindert eine Verschlechterung der Auflösung, wie sie durch Reflexionen an der in Bewegungsrichtung des Lichts gesehen vorderen Grenzfläche der Speicherschicht erhalten würde.

Mit der Weiterbildung der Erfindung gemäß Anspruch 7 sind Reflexionen von Aktivierungslicht an der Rückseite der Speicherschicht ausgeräumt. Damit erhält man eine nochmals verbesserte räumliche Auflösung des ausgelesenen Röntgenbildes.

Bei einem Speicherelement gemäß Anspruch 8 ist die Ausbeute an Fluoreszenzlicht verbessert, da das in den hinteren Halbraum abgestrahlte Licht zur Vorderseite hin reflektiert wird. Hierdurch wird die Empfindlichkeit der Speicherfolie um den Faktor 2 verbessert.

Die Weiterbildung der Erfindung gemäß Anspruch 9 ist im Hinblick auf das Kleinhalten der Strahlungsbelastung eines Patienten von Vorteil, dessen Zähne mit einem hinter dem Kiefer gehaltenen Speicherelement geröngt werden.

Die Weiterbildung der Erfindung gemäß Anspruch 10 ist im Hinblick auf eine einfachere Handhabung des Speicherelementes von Vorteil. Auch lässt sich so das gesamte Speicherelement ohne Faltenbildung biegen.

Ein Speicherelement, wie es im Anspruch 11 angegeben ist, lässt sich gut an gekrümmte Oberflächen anpassen, z. B. die Krümmung eines Kiefers.

Das im Anspruch 12 angegebene Verfahren gewährleistet, dass sich das Bindemittel auch mikroskopisch exakt formschlüssig um die Speicherpartikel herumlagert. Es kommt somit zu keinen kleinen Lufteinschlüssen oder Lunkern, die ihrerseits wieder Streuzentren darstellen könnten.

Nachstehend wird die Erfindung anhand von Ausführungsbeispielen unter Bezugnahme auf die Zeichnung näher erläutert. In dieser zeigen:
- Figur 1:: einen vergrößerten Schnitt durch ein biegbares Speicherelement zur Verwendung beim Röntgen von Zähnen, welcher senkrecht zur Ebene des Speicherelementes gelegt ist;
- Figur 2:: eine Ausicht auf das Speicherelement, wie man sie erhält, wenn die Brechungsindizes von Speicherpartikeln und Bindemittel des Speicherelementes unterschiedlich sind;
- Figur 3:: eine ähnliche Ansicht wie Figur 2, wie man sie dann erhält, wenn die Brechungsindizes von Speicherpartikeln und Bindemittel gleich sind; und
- Figur 4:: eine graphische Darstellung der Brechungsindizes ausgewählter transparenter Kunststoffmaterialien.

Figur 1 zeigt einen Schnitt durch ein flexibles Speicherelement 10, welches anstelle eines herkömmlichen Zahnfilmes beim Röntgen von Zähnen verwendet werden kann. Das Speicherelement hat eine mittlere Speicherschicht 12, deren Aufbau nachstehend noch genauer beschrieben wird, eine vordere reflexmindernde Vergütungsschicht 14, eine hintere Reflexions-/Absorptionsschicht 16 und eine noch hinter der letzteren liegende Bleifolie 18. Die Reflexions-/Absorptionsschicht 16 reflektiert Fluoreszenzlicht, wie es aus dem Speicherelement beim punktweisen Auslesen unter Verwendung eines Laserstrahles gegeben wird, und absorbiert das Laser-Anregungslicht, welches zum punktweisen Auslesen des Speicherelementes verwendet wird. Damit wird das im Inneren des Speicherelementes 10 erzeugte Fluoreszenzlicht vollständig zur Vorderseite des Speicherelementes 10 hin abgegeben.

Die Reflexionsschicht kann durch eine entsprechende Interferenzschicht gebildet sein. Sie kann auch ihrerseits aus zwei hintereinander liegenden Teilschichten hergestellt sein, z.B. einer vorderen Teilschicht, welche für die Reflexion des Fluoreszenzlichtes verantwortlich ist, und eine zweite, hintere Teilschicht, welche das Laser-Anregungslicht absorbiert.

Für die reflektierende Teilschicht kann man ein Metall wie Aluminium verwenden. Diese Schicht kann dann einfach auf die Rückseite der Speicherschicht 12 aufgedampft werden. Statt dessen kann man auch eine diffus reflektierende Pulverschicht als reflektierende Teilschicht verwenden, die z.B. aus BaSO₄-Pulver besteht. BaSO₄ zeichnet sich durch einen besonders hohen Reflexionsfaktor für Licht der hier interessierenden Wellenlängen aus.

Die verschiedenen Schichten sind zu einer einstückigen Schichtstruktur verbunden, wobei die Verbindung zwischen der Speicherschicht 12 und der Vergütungsschicht 14 bzw. der Absorptionsschicht 16 durch in-situ-Aufbringen der beiden letztgenannten Schichten erhalten wird, z.B. durch Aufdampfen oder durch Aufdrucken einer entsprechenden Tinte und Verdampfen des Lösungsmittels usw. Die Bleifolie 18 kann durch eine dünne Kleberschicht mit der Rückseite der Absorptionsschicht 16 verbunden sein.

Die Speicherschicht 12 umfaßt eine Vielzahl von Speicherpartikeln 20, die in der Zeichnung vereinfacht durch kleine Kugeln dargestellt sind, in Wirklichkeit eine unregelmäßige Geometrie haben, wie sie durch feines Mahlen von Salz erhalten wird. Die Speicherpartikel 20 sind durch ein transparentes Bindemittel 22 zusammengehalten, welches vorzugsweise ein transparentes organisches Bindemittel ist, das aus der in der nachstehenden Tabelle 1 angegebenen Gruppe ausgewählt ist:

**Tabelle 1**

| Klasse | Vertreter | Kürzel |
|---|---|---|
| Polyolefine | Polyethylen | PE |
| | Polypropylen | PP |
| | spezielle Polyolefine | PB, PMP |
| | | |
| Vinylchlorid-Polymerisate | Polyvinylchlorid, hart | PVC-U |
| | Polyvinylchlorid, weich | PVC-P |
| | | |
| Styrol-Polymerisate | Polystyrol | PS |
| | Styrol-Butadien | SB |
| | Styrol-Acylnitril | SAN |
| | Acrylnitril-Butadien-Styrol | ABS |
| | SAN mit Acrylesterelastomer | ASA |
| Celluloseester | Celluloseester | CA,CP,CAB |
| | | |
| Polymethylmethacrylat | Polymethylmethacrylat | PMMA |
| Polyamide | Polyamid 6 | PA6 |
| | Polyamid 66 | PA66 |
| | Polyamid 11, Polyamid 12 | PA11,PA12 |
| | Polyamid amorph | PA6-3-T |
| Polyacetale | Polyoxymethylen | POM |
| Lineare Polyester | Polyethylenterephthalat | PETP |
| | Polybutylenterephthalat | PBTP |
| Polycarbonat | Polycarbonat | PC |
| Polyphenylenoxid | Polyphenylenoxid modifiziert | PPO |
| Spezielle | | |
| Kunststoffe | Polysulfone | PSU,PES |
| | Polyphenylensulfid | PPS |
| | Polyimide | PI |
| | Siliconharzmassen | SI |
| Fluorhaltige | | |
| Polymerisate | Polytetrafluorethylen | PTEE |
| | Fluorhaltige Thermoplaste | FEP,PFA, |
| | | ETFE,PVDF, |
| | | PVF |
| Phenoplaste | Phenoplaste | PF |
| Aminoplaste | Melaminharze | MF |
| | Harnstoffharze | UF |
| Ungesättigter | | |
| Polyester | ungestättigter Polyester | UP |
| Epoxidharze | Epoxidharze | EP |

Der Brechungsindex für die oben genannten Kunststoffe für sichtbares Licht ist in Figur 4 der Zeichnung dargestellt.

In Figur 4 sind solche Bindemittel, die glasklar sind, zusätzlich mit einem Stern versehen.

Die Speicherpartikel 20 bestehen aus einem Material, in welchem durch Wechselwirkung mit auftreffenden Röntgenstrahlen metastabile angeregte Zustände erzeugt werden. Diese metastabilen Zustände haben typischerweise eine Lebensdauer von mindestens einigen Minuten. Dadurch, daß man in die Absorptionsbanden dieser metastabilen Zustände Aktivierungslicht einstrahlt, kann ein instabiler angeregter Zustand erreicht werden, der dann unter Aussendung von Fluoreszenzlicht in den Grundzustand übergeht.

Geeignete metastabile Zustände beruhen in der Praxis auf Fehlstellen im Kristallgitter, die u.a. durch Gitterfehlstellen oder auch Fremdatome gebildet werden. So können z.B. in Alkalihalogenidkristallen Anionleerstellen Elektronen, die bei der Röntgenabsorption beschleunigt werden, metastabil speichern und sogenannte Farbzentren bilden. Löcher können in diesen Metallen in V-Zentren oder an Fremdatomen metastabile Zustände bilden.

Die Fähigkeit, ein latentes Röntgenbild in der Speicherschicht 12 zu erzeugen ist auf die Farbzentren der Speicherpartikel 20 zurückzuführen. Der Brechungsindex, den das Aktivierungslicht sieht bzw. das durch letzteres ausgelöste Fluoreszenzlicht sieht, hängt in erster Linie vom makroskopischen Brechungswinkelindex der Speicherpartikel 20 bzw. des Bindemittels 22 ab.

Dadurch, daß man beide Brechungsindizes aneinander anpaßt, wird vermieden, daß das Aktivierungslicht und das Fluoreszenzlicht, welches durch Leeren eines metastabilen Zustandes unter Verwendung von Aktivierungslicht erzeugt wird, gestreut werden. Damit kann das mit einem Fotodetektor, der zu einem Wiedergabegerät für latente Röntgenbilder gehört, nachgewiesene Fluoreszenzlicht genau der angestrahlten punktförmigen Auslesefläche des Speicherelementes zugeordnet werden.

Die Anpassung der Brechungsindizes von Speicherpartikeln 20 und Bindemittel 22 läßt sich bei Alkalihalogeniden in weiten Grenzen durch spezifische Wahl des Grundmateriales für Speicherpartikel 20 bewerkstelligen. Die nachstehende Tabelle 2 gibt eine Übersicht über die Brechungsindizes reiner Alkalihalogenide:

**Tabelle 2**

| | F | Cl | Br | I |
|---|---|---|---|---|
| Li | 1.3915 | 1.662 | 1.784 | 1.955(3) |
| Na | 1.327 | 1.5442 | 1.6412 | 1.7745 |
| K | 1.363 | 1.490 | 1.559 | 1.677 |
| Rb | 1.398 | 1.493 | 1.5530 | 1.6474 |
| Cs | 1.478(5) | 1.6418 | 1.6984 | 1.7876 |

Da die Alkalihalogenide alle in weitem Bereich miteinander vermischbar sind (gleiche Kristallklasse), kann man durch Mischen zweier unterschiedlicher Salze den Brechungsindex des erhaltenen Mischkristalles in weiten Grenzen ändern. Betrachtet man z.B. einen Mischkristall aus KCl und RbBr und schreibt man die Zusammensetzung des Mischkristalles als KₓRb₁₋ₓCl_{y}Br_{1-y'} wobei x und y jeweils im Bereich zwischen 0 und 1 liegen, so erhält man mit Ändern von x und y zwischen 0 und 1 einen Einstellbereich des Brechungsindexes von 1,490 bis 1,559.

Bildet man in diesem Mischkristall Fehlstellen, z.B. durch Zugabe von 0,1 Mol% T1⁺, so hat die Dotierung aufgrund der geringen Konzentration nur einen geringen Einfluß von maximal 0,1% auf den Brechungsindex des Mischkristalles.

Eine zweite Möglichkeit, die Anpassung der Brechungsindizes herbeizuführen, ist die Auswahl des Bindemittels, wobei sich für unterschiedliche Bindemittel je nach Art der Monomere unterschiedliche Brechungsindizes ergeben. Für manche der Bindemittel läßt sich der Brechungsindex wieder in einem Bereich variieren, indem man auf die Kettenlänge und die Vernetzung einwirkt. Dies ist aus der in Figur 4 wiedergegebenen Darstellung des Brechungsindex für verschiedene Kunststoffmaterialien ersichtlich.

Typischerweise liegt der Durchmesser der Speicherpartikel bei etwa 10µm, die Dicke der Speicherschicht bei 100µm.

Aus Figur 4 erkennt man ferner, daß auch Gläser als Bindemitteln in Betracht kommen, wobei man über die Zusammensetzung der Gläser den Brechungsindex über einen größeren Bereich einstellen kann.

Im Hinblick auf die Robustheit des Speicherelements und im Hinblick auf eine Herstellbarkeit der Speicherelemente bei nicht zu hohen Temperaturen, werden organische Bindemittel bevorzugt.

Die Vergütungsschicht ist in üblicher Weise hergestellt, z.B. durch Aufdampfen von Material mit geeignetem Brechungsindex und in geeigneter Dicke. Die Absorptionsschicht 16 ist aus einem das zum Auslesen des latenten Bildes verwendete Laserlicht absorbierenden Material hergestellt und kann ebenfalls aufgedampft oder als Tinte aufgedruckt sein.

In Figur 2 erscheinen die verschiedenen Speicherpartikel 20 als Phasenobjekte. Man erhält also dort mikroskopisch das gleiche Bild wie von Glaskugeln, die in ein Glas Wasser gegeben werden.

Dadurch, daß der Brechungsindex von Speicherpartikeln 20 und Bindemittel 22 aneinander angepaßt sind, verschwinden diese Phasenobjekte und man erhält das in Figur 3 wiedergegebene Aussehen des Speicherelementes: dieses verhält sich für das zum Auslesen des latenten Röntgenbildes verwendete Laserlicht wie ein homogenes Glasplättchen.

Wie oben schon angesprochen, haben die Speicherpartikel in Wirklichkeit die Form von Mahlgut mit kleinen Facetten. Um eine auch von mikroskopischen Lunkern freie Einbettung der Speicherpartikel im Bindemittel zu erhalten, wird bei der Herstellung der Speicherschicht 12 wie folgt vorgegangen.

Es wird Bindemittel 22 in flüssigem Zustand bereitgestellt wird. In dem flüssigen Bindemittel 22 werden die Speicherpartikel 20 homogen verteilt. Die so erhaltene Masse wird zu einer dünnen Schicht ausgestrichen und dann wird das Bindemittel zum Abhärten gebracht, sodaß man eine Speicherfolie mit entsprechender Dicke erhält.

Dabei wird vorzugsweise das Bindemittel in dünnflüssigem Zustand bereitgestellt, wozu es verdünnt und/ oder erwärmt wird.

## Patentansprüche

1. Flächiges Speicherelement für ein Röntgenbild,
mit einer Vielzahl von Speicherpartikeln (20), welche durch Röntgenlicht in metastabile Anregungszustände versetzt werden können, die durch Bestrahlung mit Aktivierungslicht in einen instabilen Anregungszustand überführbar sind, der seinerseits unter Abstrahlung von Fluoreszenzlicht abgebaut wird, und mit einem transparenten Bindemittel (22), durch welches die Speicherpartikel (20) zu einer Speicherschicht (12) zusammengehalten sind, wobei das Bindemittel (22) und die Speicherpartikel (20) im wesentlichen gleichen Brechungsindex aufweisen, **dadurch gekennzeichnet, daß** die Speicherpartikel (20) aus einem transparenten Salzmaterial bestehen, welches zwei chemisch unterschiedliche jedoch in gleicher Kristallstruktur kristallisierende Salze aufweist, wobei die Salze einen Mischkristall bilden.

2. Speichereleme**nt nach Anspruch 1, dadurch gekennzeichnet, daß** sich die Salze in ihren Kationen und/oder Anionen unterscheiden.

3. Speicherelement nach Anspruch 2, **dadurch gekennzeichnet, daß** die Kationen Halogenidionen sind.

4. Speicherelement nach einem der Ansprüche 1 bis
3, **dadurch gekennzeichnet, daß** das Bindemittel (22) ein transparentes Kunststoffmaterial mit einem Brechungsindex zwischen 1,4 und etwa 1,6 ist.

5. Speicherelement nach einem der Ansprüche 1 bis
4, **dadurch gekennzeichnet, daß** der Brechungsindex des Materiales der Speicherpartikel (20) und/oder der Brechungsindex des Bindemittels (22) isotrop ist.

6. Speicherelement nach einem der Ansprüche 1 bis
5, **gekennzeichnet durch** eine von der Vorderfläche der Speicherschicht (12) getragenen Vergütungsschicht (14).

7. Speicherelement nach einem der Ansprüche 1 bis
6, **dadurch gekennzeichnet, daß** die Rückseite der Speicherschicht (12) eine Absorberschicht (16) trägt, welche das Aktivierungslicht absorbiert.

8. Speicherelement nach einem der Ansprüche 1 bis
bis 7, **dadurch gekennzeichnet, daß** bei der Rückseite der Speicherschicht (12) eine Reflektionsschicht (16) vorgesehen ist, die Fluoreszenzlicht reflektiert und vorzugsweise fest mit der Speicherschicht (12) verbunden ist.

9. Speicherelement nach einem der Ansprüche 1 bis
8, **dadurch gekennzeichnet, daß** hinter der Speicherschicht (12) eine Schutzschicht (18) aus Röntgenstrahlen absorbierendem Material, insbesondere eine Metallschicht aus einem Metall mit hoher Ordnungszahl wie Blei angeordnet ist.

10. Speicherelement nach Anspruch 9, **dadurch gekennzeichnet, daß** die Schutzschicht (18) fest mit der Speicherschicht (12) verbunden ist, z.B. unter Verwendung einer Kleberschicht (16), die vorzugsweise zugleich die Funktion der Absorberschicht (16) nach Anspruch 7 übernimmt.

11. Speicherelement nach einem der Ansprüche 1 bis
10, **dadurch gekennzeichnet, daß** die Speicherschicht (12) und/oder die Vergütungsschicht (14) und/oder die Absorberschicht (16) und/oder die Reflektionsschicht (16) und/oder die Schutzschicht (18) eine biegbare Schichtstruktur bilden.

12. Verfahren zum Herstellen eines Speicherelementes
nach einem der Ansprüche 1 bis 11, **dadurch gekennzeichnet, daß** Bindemittel (22) in flüssigem Zustand bereitgestellt wird und in dem flüssigen Bindemittel (22) die Speicherpartikel (20) verteilt werden, und daß die so erhaltene Masse zu einer dünnen folienartigen Schicht verteilt wird und dann das Bindemittel zum Abhärten gebracht wird.

13. Verfahren nach Anspruch 12, **dadurch gekennzeichnet,**
**daß** das Bindemittel (22) in dünnflüssigem Zustand bereitgestellt wird, wozu es verdünnt und/oder erwärmt wird.

## Claims

1. Flat storage element for an X-ray image, with a large number of storage particles (20) which may be placed by means of X-ray light in metastable excitation states that are convertible by irradiation with activating light into an unstable excitation state which is in turn decomposed with the radiation of fluorescent light, and with a transparent binding agent (22) by means of which the storage particles (20) are held together to form a storage layer (12), the binding agent (22) and the storage particles (20) having substantially the same refractive index, **characterised in that** the storage particles (20) consist of a transparent salt material which comprises two salts chemically different but crystallizing in the same crystal structure, the salts forming a mixed crystal.

2. Storage element according to claim 1, **characterised in that** the salts differ in their cations and/or their anions.

3. Storage element according to claim 2, **characterised in that** the cations are halide ions.

4. Storage element according to one of the claims 1 to 3, **characterised in that** the binding agent (22) is a transparent plastics material with a refractive index of between 1.4 and about 1.6.

5. Storage element according to one of the claims 1 to 4, **characterised in that** the refractive index of the material of the storage particles (20) and/or the refractive index of the binding agent (22) is isotropic.

6. Storage element according to one of the claims 1 to 5, **characterised by** a coating layer (14) borne by the front surface of the storage layer (12).

7. Storage element according to one of the claims 1 to 6, **characterised in that** the rear side of the storage layer (12) bears an absorbing layer (16) which absorbs the activating light.

8. Storage element according to one of the claims 1 to 7, **characterised in that** a reflecting layer (16) is provided near the rear side of the storage layer (12), which reflects fluorescent light and which, preferably, is firmly connected to the storage layer (12).

9. Storage element according to one of the claims 1 to 8, **characterised in that** a protective layer (18) of material absorbing X-ray beams, in particular a metal layer consisting of a metal with high order number such as lead, is arranged behind the storage layer (12).

10. Storage element according to claim 9, **characterised in that** the protective layer (18) is connected firmly to the storage layer (12) i.e. using an adhesive layer (16) which preferably adopts at the same time the function of the absorbing layer (16) according to claim 7.

11. Storage element according to one of the claims 1 to 10, **characterised in that** the storage layer (12) and/or the coating layer (14) and/or the absorbing layer (16) and/or the reflecting layer (16) and/or the protective layer (18) form a bendable layered structure.

12. Method for producing a storage element according to one of the claims 1 to 11, **characterised in that** the binding agent (22) is provided in liquid state and the storage particles (20) are dispersed in the liquid binding agent (22), and that the mass obtained in this way is dispersed to form a thin film-type layer and the binding agent is then cured.

13. Method according to claim 12, **characterised in that** the binding agent (22) is provided in highly liquid state, to which end it is diluted and/or heated.

## Revendications

1. Elément d'enregistrement plat pour une image radiographique, avec une pluralité de particules d'enregistrement (20) qui peuvent être mises dans des états d'excitation métastables par des rayons X, lesquels peuvent être transformés par irradiation avec une lumière d'activation en un état d'excitation instable qui lui-même est supprimé avec émission de lumière fluorescente, et avec un liant transparent (22) au moyen duquel les particules d'enregistrement (20) sont agglomérées en une couche d'enregistrement (12), le liant (22) et les particules d'enregistrement (20) présentant essentiellement le même indice de réfraction, **caractérisé en ce que** les particules d'enregistrement (20) sont composées d'un matériau salin transparent, lequel présente deux sels chimiquement différents mais cristallisant dans la même structure cristalline, les sels formant une solution solide.

2. Elément d'enregistrement selon la revendication 1, **caractérisé en ce que** les sels se distinguent par leurs cations et/ou leurs anions.

3. Elément d'enregistrement selon la revendication 2, **caractérisé en ce que** les cations sont des ions halogénures.

4. Elément d'enregistrement selon l'une des revendications 1 à 3, **caractérisé en ce que** le liant (22) est un matériau plastique transparent ayant un indice de réfraction compris entre 1,4 et environ 1,6.

5. Elément d'enregistrement selon l'une des revendications 1 à 4, **caractérisé en ce que** l'indice de réfraction du matériau des particules d'enregistrement (20) et/ou l'indice de réfraction du liant (22) est/sont isotrope(s).

6. Elément d'enregistrement selon l'une des revendications 1 à 5, **caractérisé par** une couche de traitement (14) portée par la face avant de la couche d'enregistrement (12).

7. Elément d'enregistrement selon l'une des revendications 1 à 6, **caractérisé en ce que** la face arrière de la couche d'enregistrement (12) porte une couche absorbante (16) qui absorbe la lumière d'activation.

8. Elément d'enregistrement selon l'une des revendications 1 à 7, **caractérisé en ce que** sur la face arrière de la couche d'enregistrement (12) est prévue une couche réfléchissante (16) qui réfléchit la lumière fluorescente et est de préférence fermement liée à la couche d'enregistrement (12).

9. Elément d'enregistrement selon l'une des revendications 1 à 8, **caractérisé en ce que** derrière la couche d'enregistrement (12) est disposée une couche protectrice (18) en matériau absorbant les rayons X, en particulier une couche métallique dans un métal de nombre ordinal élevé comme le plomb.

10. Elément d'enregistrement selon la revendication 9, **caractérisé en ce que** la couche protectrice (18) est fermement liée à la couche d'enregistrement (12), par exemple par l'utilisation d'une couche d'adhésif (16) qui assume de préférence en même temps la fonction de la couche absorbante (16) selon la revendication 7.

11. Elément d'enregistrement selon l'une des revendications 1 à 10, **caractérisé en ce que** la couche d'enregistrement (12) et/ou la couche de traitement (14) et/ou la couche absorbante (16) et/ou la couche réfléchissante (16) et/ou la couche protectrice (18) forment une structure en couches flexible.

12. Procédé de fabrication d'un élément d'enregistrement selon l'une des revendications 1 à 11, **caractérisé en ce que** le liant (22) est mis à disposition à l'état liquide et les particules d'enregistrement (20) réparties dans le liant liquide (22), et que la masse ainsi obtenue est répartie en une fine couche sous forme de film et le liant ensuite mis à durcir.

13. Procédé selon la revendication 12**, caractérisé en ce que** le liant (22) est mis à disposition à l'état très liquide, auquel effet il est dilué et/ou chauffé.
